# FASCICULE DE BREVET EUROPEEN

(11) **EP 3 315 620 B1**
(45) Date de publication et mention de la délivrance du brevet: **24.06.2020**
(21) Numéro de dépôt: 17188401.8
(22) Date de dépôt: 29.08.2017
(51) Int. Cl.: C22F 1/14, C22C 5/02, C21D 9/52, G04B 1/00, A44C 27/00

(54) **ALLIAGE PRÉCIEUX AMAGNÉTIQUE POUR APPLICATIONS HORLOGÈRES**
NICHTMAGNETISCHE HOCHWERTIGE LEGIERUNG FÜR ANWENDUNGEN IN UHREN
NON-MAGNETIC PRECIOUS ALLOY FOR CLOCKMAKING APPLICATIONS

(30) Priorité: 25.10.2016 EP 16195601
(43) Date de publication de la demande: 02.05.2018
(73) Titulaire: Nivarox-FAR S.A., 2400 Le Locle (CH)
(72) Inventeur: VINCENT, Denis, 2000 Neuchâtel (CH); CHARBON, Christian, 2054 Chézard-St-Martin (CH)
(74) Mandataire: ICB SA

(56) Documents cités:
- EP-A1- 2 251 444
- CH-A2- 709 923
- JP-A- H09 184 033
- US-A- 5 919 320

## Description

### Domaine de l'invention

L'invention concerne un alliage précieux, comportant au moins 540 ‰ en masse d'or.

L'invention concerne encore un composant d'horlogerie amagnétique réalisé dans cet alliage précieux.

L'invention concerne le domaine des composants de structure ou d'habillage d'horlogerie en alliage d'or de 9 carats et plus, notamment d'au moins 13 carats, en particulier de 14 carats.

### Arrière-plan de l'invention

Une caractéristique commune à la plupart des alliages précieux utilisés en horlogerie est leur masse volumique élevée, supérieure à 10 g/cm³. En effet, les deux principaux métaux précieux utilisés en horlogerie, l'or et le platine, ont des masses volumiques respectives d'environ 19.3 et 21.5 g/cm³. Ceci a pour conséquence de rendre leurs alliages relativement lourds.

Souvent les alliages précieux sont fabriqués de façon à respecter le titre légal, et comportent des composants d'alliages propres à apporter des qualités particulières de coloration, de stabilité de la coloration dans le temps, de dureté superficielle, ou d'autres qualités particulières.

Un soin particulier dans la composition de ces alliages précieux concerne les éléments à plus forte teneur dans l'alliage, notamment l'or et les platinoïdes. En revanche la gestion des traces est la plupart du temps beaucoup moins précise que pour des alliages très techniques, où de très faibles proportions de certains composants d'alliage ont une influence très importante sur les performances de cet alliage.

On remarque de ce fait que certains composants réalisés en alliages précieux issus du négoce présentent un comportement nuisible dans certaines circonstances, en particulier au voisinage d'un champ magnétique.

Le document JP H09 184033A au nom de TANAKA Precious Metal Inc. décrit un alliage d'or blanc comportant, en masse, 40 à 70% d'or, 10 à 20% de cuivre, 5 à 15% d'argent, et la balance en palladium. Dans une variante, l'argent peut être remplacé par 0.5 à 5% d'au moins un élément parmi Zn, IN, Sn, Rh, Ru, Ir et Pt. Du platine peut encore être rajouté à l'alliage.

Le document CH709923A2 au nom de NIVAROX décrit un alliage d'or blanc ou gris au nickel comprenant, exprimé en masse, de 29,15 à 54,2% d'or, entre 1% et 15% de zinc, entre 25 et 42% de cuivre et entre 14 et 32% de nickel, et éventuellement au plus 5% d'au moins un des éléments choisi parmi Ir, In, Ti, Si, Ga, Re.

### Résumé de l'invention

L'invention se propose de développer des alliages précieux comportant de l'or, qui soient aptes à la confection de composants amagnétiques. Cette problématique est importante dans des montres conçues pour fonctionner normalement même au voisinage de champs magnétiques élevés, notamment supérieures à 15000 Gauss, c'est-à-dire 1.5 Tesla.

A cet effet, l'invention concerne un alliage précieux selon la revendication 1.

L'invention concerne encore un composant amagnétique d'horlogerie, dont le matériau constitutif est un tel alliage.

### Description sommaire des dessins

D'autres caractéristiques et avantages de l'invention apparaîtront à la lecture de la description détaillée qui va suivre, en référence aux dessins annexés, où la figure 1 est un schéma-blocs représentant les étapes du procédé d'élaboration d'un fil en alliage précieux, selon l'invention.

### Description détaillée des modes de réalisation préférés

Malgré l'intérêt bien connu du cobalt dans un alliage pour améliorer les propriétés mécaniques et affiner le grain de l'alliage, l'invention se propose de l'éliminer pour l'obtention de composants amagnétiques.

En effet, pour des applications horlogères, un alliage doit obéir à des caractéristiques qui peuvent sembler contradictoires, et la définition d'un alliage convenable résulte d'une longue recherche de compromis dans sa composition.

Dans le cas présent, l'alliage doit présenter une insensibilité aux champs magnétiques, et ne doit donc contenir ni fer, ni nickel, ni cobalt.

Il est en outre recherché l'obtention de tout ou partie des caractéristiques suivantes :
- une couleur grise, résistant au ternissement et à l'oxydation, ce qui amène à l'incorporation de palladium et/ou d'argent. Le palladium apporte une bonne tenue au ternissement, mais son coût élevé oblige à minimiser sa teneur au niveau juste nécessaire ;
- des caractéristiques mécaniques élevées (> 250 HV), ce qui conduit à incorporer du cuivre et/ou du palladium pour favoriser la formation de phases ordonnées et le durcissement structural, mais, là encore, la teneur de palladium est à maintenir au strict nécessaire ;
- une bonne usinabilité, avec un alliage fortement écroui, ou à durcissement structural, pour limiter l'allongement et favoriser la rupture des copeaux ;
- la possibilité de mise en forme sous forme de fils de petit diamètre (0.3 à 2.0 mm environ), ce qui incite au choix d'alliage monophasé présentant à l'état recuit une très grande ductilité.

L'invention consiste dans la sélection et l'utilisation, pour des applications horlogères amagnétiques, d'un alliage présentant le meilleur compromis entre toutes ces contraintes, qui est décrit ci-après.

L'invention concerne ainsi un alliage précieux pour applications horlogères comportant, en masse, en parties pour mille du total, de 540 à 630 d'or, de 150 à 220 de palladium, de 100 à 265 d'argent, plus de 150 et jusqu'à 160 de cuivre, de 0.0 à 0.2 d'iridium, de 0.0 à 4.0 de zinc, et un complément comportant du fer et/ou du nickel et/ou du cobalt.

La proportion massique du total de l'or, du palladium, de l'argent, du cuivre, de l'iridium et du zinc, est supérieure à 999,900 parties pour mille du total, la proportion massique dudit complément est inférieure à 0.100 parties pour mille du total, la masse volumique de l'alliage est comprise entre 13.5 et 14.5 g/cm³, et la proportion massique du cobalt est inférieure à 0.005 parties pour mille du total, et la proportion massique du fer est inférieure à 0.005 parties pour mille du total, et la proportion massique du nickel est inférieure à 0.005 parties pour mille du total.

Selon l'invention, l'alliage comporte, en masse, en parties pour mille du total, un total de cuivre et de zinc compris entre 150 et 160.

Plus particulièrement, le complément ne comporte que du fer et/ou du nickel et/ou du cobalt.

Plus particulièrement, l'alliage comporte, en masse, en parties pour mille du total, de 100 à 210 d'argent.

Dans une variante, l'alliage comporte, en masse, en parties pour mille du total, strictement plus de 180 et jusqu'à 220 de palladium.

Dans une autre variante, l'alliage comporte, en masse, en parties pour mille du total, de 150 à 160 de palladium.

Plus particulièrement, l'alliage comporte, en masse, en parties pour mille du total, un total d'argent et de cuivre compris entre 250 et 270.

Plus particulièrement, l'alliage comporte, en masse, en parties pour mille du total, un total de palladium et de cuivre compris entre 300 et 320.

Dans une variante, l'alliage comporte, en masse, en parties pour mille du total, strictement plus de 1.0 et jusqu'à 4,0 de zinc.

Dans une autre variante, l'alliage comporte, en masse, en parties pour mille du total, de 0.0 à 0.1 de zinc.

Plus particulièrement, l'alliage comporte, en masse, en parties pour mille du total de 100 à 110 d'argent.

Dans une autre variante, l'alliage comporte, en masse, en parties pour mille du total strictement plus de 200 et jusqu'à 265 d'argent.

Plus particulièrement l'alliage comporte, en masse, en parties pour mille du total strictement plus de 200 et jusqu'à 210 d'argent.

Plus particulièrement, l'alliage comporte, en masse, en parties pour mille du total, strictement plus de 600 et jusqu'à 630 d'or.

Plus particulièrement, l'alliage comporte, en masse, en parties pour mille du total, de 540 à 630 d'or, de 150 à 160 de palladium, de 100 à 110 d'argent, strictement plus de 150 et jusqu'à 160 de cuivre, de 0.0 à 0.2 d'iridium, de 0.0 à 0.1 de zinc, et un complément comportant du fer et/ou du nickel et/ou du cobalt. Et la proportion massique du total de l'or, du palladium, de l'argent, du cuivre, de l'iridium, et du zinc est supérieure à 999,900 parties pour mille du total, la proportion massique dudit complément est inférieure à 0.100 parties pour mille du total, la masse volumique de l'alliage est comprise entre14.0 et 14.5 g/cm³, et la proportion massique du cobalt est inférieure à 0.005 parties pour mille du total, et la proportion massique du fer est inférieure à 0.005 parties pour mille du total, et la proportion massique du nickel est inférieure à 0.005 parties pour mille du total.

Plus particulièrement encore, dans une alternative, la proportion massique de ce complément est inférieure à 0.010 parties pour mille du total, et la proportion massique du cobalt est inférieure à 0.001 parties pour mille du total.

Dans une autre alternative, la proportion massique du complément est inférieure à 0.010 parties pour mille du total, et la proportion massique du fer est inférieure à 0.001 parties pour mille du total.

Dans une autre alternative encore, la proportion massique du complément est inférieure à 0.010 parties pour mille du total, et la proportion massique du nickel est inférieure à 0.001 parties pour mille du total.

Plus particulièrement, l'alliage est un alliage d'or gris, où la proportion massique d'or est comprise entre 585 et 587 parties pour mille du total, la proportion massique de palladium est comprise entre 155 et 156 parties pour mille du total, la proportion massique d'argent est comprise entre 103 et 104 parties pour mille du total, et la proportion massique de cuivre est comprise entre 155 et 156 parties pour mille du total. Plus particulièrement encore, la proportion massique d'or est comprise entre 585.8 et 586.2 parties pour mille du total, la proportion massique de palladium est comprise entre 155.1 et 155.5 parties pour mille du total, la proportion massique d'argent est comprise entre 103.4 et 103.6 parties pour mille du total, et la proportion massique de cuivre est comprise entre 155.1 et 155.3 parties pour mille du total.

L'invention concerne encore un composant amagnétique d'horlogerie, le matériau qui compose ce composant est un alliage précieux selon l'invention, dans l'une des compositions décrites ci-dessus. Ce composant est conçu pour un environnement sous un champ magnétique de 15000 Gauss, dans lequel ce composant ne subit pas de déplacement notable, préjudiciable à la marche du mouvement.

Ce composant amagnétique peut notamment être, non limitativement :
- un élément inertiel d'oscillateur;
- un balancier;
- une cage de carrousel ou de tourbillon;
- une ancre;
- une vis réglante ;
- une masselotte ou une visselotte de réglage d'inertie pour un balancier.

Pour la fabrication d'un fil en alliage d'or de 13 à 15 carats coulé à un diamètre initial inférieur ou égal à 20 mm pour obtenir un fil d'un diamètre final, compris entre 0.3 et 2.0 mm, un procédé d'élaboration particulier met en œuvre les étapes suivantes :
- (10) on effectue une composition d'alliage précieux selon l'invention, qu'on met en solution ;
- (11) on effectue la coulée d'une barre en coulée continue, dont la section est inscrite dans un diamètre de 8,0 à 20,0 mm ;
- (12) on lamine au fil cette barre brute de coulée sous une section sensiblement rectangulaire, en tournant le produit intermédiaire obtenu d'un quart de tour avant chaque passe de laminage au fil, et on limite la déformation de la section à une valeur inférieure ou égale à 20% par passe,
- (13) on mesure la déformation cumulée sur le produit intermédiaire par rapport à la section initiale de la barre brute de coulée,
- (14) on cesse le laminage au fil quand la déformation cumulée de la section est comprise entre 60% et 75%, pour effectuer un recuit sur un produit intermédiaire de section intermédiaire, à une température comprise entre 600 °C et 650°C, pendant une durée de 20 à 30 minutes, sous atmosphère réductrice composée de N₂ et H₂, ledit recuit étant suivi d'un refroidissement sous gaz ou à l'eau ;
- (15) on mesure la limité élastique du produit intermédiaire obtenu, et on cesse tout traitement thermique quand la limite élastique est supérieure ou égale à 950 MPa ;
- (16) on reprend le laminage au fil avec les mêmes paramètres, on mesure la déformation cumulée sur le produit intermédiaire par rapport à la section intermédiaire, et on cesse le laminage au fil quand la déformation cumulée de la section, entre la section du produit intermédiaire et cette section intermédiaire, est comprise entre 60% et 75%, pour effectuer un recuit, et on réitère le processus de laminage au fil, de mesure, et de recuit jusqu'à l'atteinte de la section de produit intermédiaire souhaitée, et d'une limite élastique supérieure ou égale à 950 MPa ;
- (17) on étire le produit intermédiaire pour ramener la section à un profil sensiblement circulaire et obtenir un fil profilé.

Plus particulièrement, lors du laminage au fil, on limite la déformation de la section à une valeur inférieure ou égale à 13% par passe.

Plus particulièrement, on limite à trois le nombre de dits recuits.

Plus particulièrement, on limite à trois le nombre de passes d'étirage.

Plus particulièrement, on redresse le fil obtenu par ces passes d'étirage.

Plus particulièrement, on coupe le fil profilé à longueur après son élaboration complète.

## Revendications

1. Alliage précieux pour applications horlogères dont les seuls constituants sont pris parmi un groupe comportant exclusivement l'or, le palladium, l'argent, le cuivre, l'iridium, le zinc, le fer, le nickel et le cobalt, ledit alliage comportant, en masse, en parties pour mille du total, de 540 à 630 d'or, de 150 à 220 de palladium, de 100 à 265 d'argent, plus de 150 et jusqu'à 160 de cuivre, de 0.0 à 0.2 d'iridium, de 0.0 à 4.0 de zinc, et un complément à 1000 comportant du fer et/ou du nickel et/ou du cobalt, **caractérisé en ce que** la proportion massique du total de l'or, du palladium, de l'argent, du cuivre, de l'iridium et du zinc, est supérieure à 999,900 parties pour mille du total, **en ce que** la proportion massique dudit complément est inférieure à 0.100 parties pour mille du total, **en ce que** la masse volumique de l'alliage est comprise entre 13.5 et 14.5 g/cm³, et **en ce que** la proportion massique du cobalt est inférieure à 0.005 parties pour mille du total, et **en ce que** la proportion massique du fer est inférieure à 0.005 parties pour mille du total, et **en ce que** la proportion massique du nickel est inférieure à 0.005 parties pour mille du total, **caractérisé en ce que** ledit alliage comporte, en masse, en parties pour mille du total, un total de cuivre et de zinc compris entre 150 et 160.

2. Alliage précieux selon la revendication 1, **caractérisé en ce que** ledit alliage comporte, en masse, en parties pour mille du total, de 100 à 210 d'argent.

3. Alliage précieux selon la revendication 1 ou 2, **caractérisé en ce que** ledit alliage comporte, en masse, en parties pour mille du total, plus de 180 et jusqu'à 220 de palladium.

4. Alliage précieux selon la revendication 1 ou 2, **caractérisé en ce que** ledit alliage comporte, en masse, en parties pour mille du total, de 150 à 160 de palladium.

5. Alliage précieux selon l'une des revendications 1 à 4, **caractérisé en ce que** ledit alliage comporte, en masse, en parties pour mille du total, un total d'argent et de cuivre compris entre 250 et 270.

6. Alliage précieux selon l'une des revendications 1, 2, 4 ou 5, **caractérisé en ce que** ledit alliage comporte, en masse, en parties pour mille du total, un total de palladium et de cuivre compris entre 300 et 320.

7. Alliage précieux l'une des revendications 1 à 6, **caractérisé en ce que** ledit alliage comporte, en masse, en parties pour mille du total, plus de 1.0 et jusqu'à 4,0 de zinc.

8. Alliage précieux l'une des revendications 1 à 6, **caractérisé en ce que** ledit alliage comporte, en masse, en parties pour mille du total, de 0.0 à 0.1 de zinc.

9. Alliage précieux selon la revendication 2, **caractérisé en ce que** ledit alliage comporte, en masse, en parties pour mille du total, de 100 à 110 d'argent.

10. Alliage précieux selon la revendication 1, **caractérisé en ce que** ledit alliage comporte, en masse, en parties pour mille du total, plus de 200 et jusqu'à 265 d'argent.

11. Alliage précieux selon la revendication 10, **caractérisé en ce que** ledit alliage comporte, en masse, en parties pour mille du total, plus de 200 et jusqu'à 210 d'argent.

12. Alliage précieux selon l'une des revendications 1 à 11, **caractérisé en ce que** ledit alliage comporte, en masse, en parties pour mille du total, plus de 600 et jusqu'à 630 d'or.

13. Alliage précieux selon la revendication 1, **caractérisé en ce que** ledit alliage comporte, en masse, en parties pour mille du total, de 540 à 630 d'or, de 150 à 160 de palladium, de 100 à 110 d'argent, plus de 150 et jusqu'à 160 de cuivre, de 0.0 à 0.2 d'iridium, de 0.0 à 0.1 de zinc, et un complément comportant du fer et/ou du nickel et/ou du cobalt, **caractérisé en ce que** la proportion massique du total de l'or, du palladium, de l'argent, du cuivre, de l'iridium, et du zinc est supérieure à 999,900 parties pour mille du total, **en ce que** la proportion massique dudit complément est inférieure à 0.100 parties pour mille du total, **en ce que** la masse volumique de l'alliage est comprise entre14.0 et 14.5 g/cm³, et **en ce que** la proportion massique du cobalt est inférieure à 0.005 parties pour mille du total, et **en ce que** la proportion massique du fer est inférieure à 0.005 parties pour mille du total, et **en ce que** la proportion massique du nickel est inférieure à 0.005 parties pour mille du total.

14. Alliage précieux selon la revendication 13, **caractérisé en ce que** la proportion massique dudit complément est inférieure à 0.010 parties pour mille du total, et **en ce que** la proportion massique du cobalt est inférieure à 0.001 parties pour mille du total.

15. Alliage précieux selon la revendication 13 ou 14, **caractérisé en ce que** la proportion massique dudit complément est inférieure à 0.010 parties pour mille du total, et **en ce que** la proportion massique du fer est inférieure à 0.001 parties pour mille du total.

16. Alliage précieux selon l'une des revendications 13 à 15, **caractérisé en ce que** la proportion massique dudit complément est inférieure à 0.010 parties pour mille du total, et **en ce que** la proportion massique du nickel est inférieure à 0.001 parties pour mille du total.

17. Alliage précieux selon l'une des revendications 13 à 16, **caractérisé en ce que** la proportion massique d'or est comprise entre 585 et 587 parties pour mille du total, la proportion massique de palladium est comprise entre 155 et 156 parties pour mille du total, la proportion massique d'argent est comprise entre 103 et 104 parties pour mille du total, et la proportion massique de cuivre est comprise entre 155 et 156 parties pour mille du total.

18. Alliage précieux selon la revendication 17, **caractérisé en ce que** la proportion massique d'or est comprise entre 585.8 et 586.2 parties pour mille du total, la proportion massique de palladium est comprise entre 155.1 et 155.5 parties pour mille du total, la proportion massique d'argent est comprise entre 103.4 et 103.6 parties pour mille du total, et la proportion massique de cuivre est comprise entre 155.1 et 155.3 parties pour mille du total.

19. Alliage précieux selon la revendication 1 ou 13, **caractérisé en ce que** ledit complément à 1000 ne comporte que du fer et/ou du nickel et/ou du cobalt.

20. Composant amagnétique d'horlogerie, **caractérisé en ce que** le matériau qui compose ledit composant est un alliage selon l'une des revendications 1 à 19.

21. Composant amagnétique d'horlogerie selon la revendication 20, **caractérisé en ce que** ledit composant est un élément inertiel d'oscillateur.

22. Composant amagnétique d'horlogerie selon la revendication 20, **caractérisé en ce que** ledit composant est un balancier.

23. Composant amagnétique d'horlogerie selon la revendication 20, **caractérisé en ce que** ledit composant est une cage de carrousel ou de tourbillon.

24. Composant amagnétique d'horlogerie selon la revendication 20, **caractérisé en ce que** ledit composant est une vis réglante.

25. Composant amagnétique d'horlogerie selon la revendication 20, **caractérisé en ce que** ledit composant est une masselotte ou une visselotte de réglage d'inertie pour un balancier.

## Patentansprüche

1. Edelmetalllegierung für uhrmacherische Anwendungen, deren einzige Bestandteile aus einer Gruppe stammen, die ausschließlich Gold, Palladium, Silber, Kupfer, Iridium, Zink, Eisen, Nickel und Kobalt umfasst, wobei diese Legierung, in Massenteilen in Promille des Gesamtgewichts, 540 bis 630 Gold, 150 bis 220 Palladium, 100 bis 265 Silber, mehr als 150 und bis zu 160 Kupfer, 0,0 bis 0,2 Iridium, 0,0 bis 4,0 Zink, und, zur Vervollständigung auf 1.000, Eisen und/oder Nickel und/oder Kobalt umfasst, **dadurch gekennzeichnet, dass** der Massenteil der Summe aus Gold, Palladium, Silber, Kupfer, Iridium und Zink größer als 999,900 Teile in Promille des Gesamtgewichts ist, dass der Massenteil der Vervollständigung kleiner als 0,100 Teile in Promille des Gesamtgewichts ist, dass die Dichte der Legierung zwischen 13,5 und 14,5 g/cm³ liegt, und dass der Massenteil von Kobalt weniger als 0,005 Teile in Promille des Gesamtgewichts, und der Massenteil von Eisen weniger als 0,005 Teile in Promille des Gesamtgewichts beträgt, und dass der Massenteil von Nickel weniger als 0,005 Teile in Promille des Gesamtgewichts beträgt, **dadurch gekennzeichnet, dass** die Legierung, in Massenteilen, in Promille des Gesamtgewichts, eine Menge an Kupfer und Zink enthält, die in der Summe zwischen 150 und 160 liegt.

2. Edelmetalllegierung nach Anspruch 1, **dadurch gekennzeichnet, dass** die Legierung, in Massenteilen in Promille des Gesamtgewichts, 100 bis 210 Silber enthält.

3. Edelmetalllegierung nach Anspruch 1 oder 2, **dadurch gekennzeichnet, dass** die Legierung, in Massenteilen in Promille des Gesamtgewichts, mehr als 180 und bis 220 Palladium enthält.

4. Edelmetalllegierung nach Anspruch 1 oder 2, **dadurch gekennzeichnet, dass** die Legierung, in Massenteilen in Promille des Gesamtgewichts, 150 bis 160 Palladium enthält.

5. Edelmetalllegierung nach einem der Ansprüche 1 bis 4, **dadurch gekennzeichnet, dass** die Legierung, in Massenteilen in Promille des Gesamtgewichts, in der Summe zwischen 250 und 270 Silber und Kupfer enthält.

6. Edelmetalllegierung nach einem der Ansprüche 1, 2, 4 oder 5, **dadurch gekennzeichnet, dass** die Legierung, in Massenteilen in Promille des Gesamtgewichts, in der Summe zwischen 300 und 320 Palladium und Kupfer enthält.

7. Edelmetalllegierung nach einem der Ansprüche 1 bis 6, **dadurch gekennzeichnet, dass** die Legierung, in Massenteilen in Promille des Gesamtgewichts, mehr als 1,0 und bis 4,0 Zink enthält.

8. Edelmetalllegierung nach einem der Ansprüche 1 bis 6, **dadurch gekennzeichnet, dass** die Legierung, in Massenteilen in Promille des Gesamtgewichts, 0,0 bis 0,1 Zink enthält.

9. Edelmetalllegierung nach Anspruch 2, **dadurch gekennzeichnet, dass** die Legierung, in Massenteilen in Promille des Gesamtgewichts, 100 bis 110 Silber enthält.

10. Edelmetalllegierung nach Anspruch 1, **dadurch gekennzeichnet, dass** die Legierung, in Massenteilen in Promille des Gesamtgewichts, mehr als 200 und bis 265 Silber enthält.

11. Edelmetalllegierung nach Anspruch 10, **dadurch gekennzeichnet, dass** die Legierung, in Massenteilen in Promille des Gesamtgewichts, mehr als 200 und bis 210 Silber enthält.

12. Edelmetalllegierung nach einem der Ansprüche 1 bis 11, **dadurch gekennzeichnet, dass** die Legierung, in Massenteilen in Promille des Gesamtgewichts, mehr als 600 und bis 630 Gold enthält.

13. Edelmetalllegierung nach Anspruch 1, **dadurch gekennzeichnet, dass** die Legierung, in Massenteilen in Promille des Gesamtgewichts, 540 bis 630 Gold, 150 bis 160 Palladium, 100 bis 110 Silber, mehr als 150 und bis zu 160 Kupfer, 0,0 bis 0,2 Iridium, 0,0 bis 0,1 Zink, und, als Vervollständigung, Eisen und/oder Nickel und/oder Kobalt enthält, **dadurch gekennzeichnet, dass** der Massenteil des Gesamtgewichts an Gold, Palladium, Silber, Kupfer, Iridium und Zink größer als 999,900 Teile in Promille des Gesamtgewichts beträgt, dass der Massenteil der Vervollständigung kleiner als 0,100 Teile in Promille des Gesamtgewichts ist, dass die Dichte der Legierung zwischen 14,0 und 14,5 g/cm³ liegt, und dass der Massenteil von Kobalt weniger als 0,005 Teile in Promille des Gesamtgewichts, und der Massenteil von Eisen weniger als 0,005 Teile in Promille des Gesamtgewichts beträgt, und dass der Massenteil von Nickel weniger als 0,005 Teile in Promille des Gesamtgewichts beträgt.

14. Edelmetalllegierung nach Anspruch 13, **dadurch gekennzeichnet, dass** der Massenteil der Vervollständigung weniger als 0,010 Teile in Promille des Gesamtgewichts beträgt und dass der Massenteil von Kobalt weniger als 0,001 Teile in Promille des Gesamtgewichts beträgt.

15. Edelmetalllegierung nach Anspruch 13 oder 14, **dadurch gekennzeichnet, dass** der Massenteil der Vervollständigung weniger als 0,010 Teile in Promille des Gesamtgewichts beträgt und dass der Massenteil von Eisen weniger als 0,001 Teile in Promille des Gesamtgewichts beträgt.

16. Edelmetalllegierung nach einem der Ansprüche 13 bis 15, **dadurch gekennzeichnet, dass** der Massenteil der Vervollständigung weniger als 0,010 Teile in Promille des Gesamtgewichts beträgt und dass der Massenteil von Nickel weniger als 0,001 Teile in Promille des Gesamtgewichts beträgt.

17. Edelmetalllegierung nach einem der Ansprüche 13 bis 16, **dadurch gekennzeichnet, dass** der Massenteil von Gold zwischen 585 und 587 Teile in Promille des Gesamtgewichts, der Massenteil von Palladium zwischen 155 und 156 Teile in Promille des Gesamtgewichts, der Massenteil von Silber zwischen 103 und 104 Teile in Promille des Gesamtgewichts und der Massenteil von Kupfer zwischen 155 und 156 Teile in Promille des Gesamtgewichts beträgt.

18. Edelmetalllegierung nach Anspruch 17, **dadurch gekennzeichnet, dass** der Massenteil von Gold zwischen 585,8 und 586,2 Teile in Promille des Gesamtgewichts, der Massenteil von Palladium zwischen 155,1 und 155,5 Teile in Promille des Gesamtgewichts, der Massenteil von Silber zwischen 103,4 und 103,6 Teile in Promille des Gesamtgewichts und der Massenteil von Kupfer zwischen 155,1 und 155,3 Teile in Promille des Gesamtgewichts beträgt.

19. Edelmetalllegierung nach Anspruch 1 oder 13, **dadurch gekennzeichnet, dass** die Vervollständigung auf 1.000 nur Eisen und/oder Nickel und/oder Kobalt enthält.

20. Nichtmagnetisches Uhrenbauteil, **dadurch gekennzeichnet, dass** das Material, aus dem das Bauteil hergestellt ist, eine Legierung nach einem der Ansprüche 1 bis 19 ist.

21. Nichtmagnetisches Uhrenbauteil nach Anspruch 20, **dadurch gekennzeichnet, dass** das Bauteil ein Oszillator-Trägheitselement ist.

22. Nichtmagnetisches Uhrenbauteil nach Anspruch 20, **dadurch gekennzeichnet, dass** das Bauteil eine Unruh ist.

23. Nichtmagnetisches Uhrenbauteil nach Anspruch 20, **dadurch gekennzeichnet, dass** das Bauteil ein Karussell- oder Tourbillon-Gestell ist.

24. Nichtmagnetisches Uhrenbauteil nach Anspruch 20, **dadurch gekennzeichnet, dass** das Bauteil eine Regulierschraube ist.

25. Nichtmagnetisches Uhrenbauteil nach Anspruch 20, **dadurch gekennzeichnet, dass** das Bauteil ein Ausgleichsgewicht oder eine Trägheitseinstellschraube für eine Unruh ist.

## Claims

1. Precious alloy for horological applications whose only constituents are taken from a group exclusively including gold, palladium, silver, copper, iridium, zinc, iron, nickel and cobalt, said alloy containing by mass, in parts per thousand of the total, from 540 to 630 parts of gold, from 150 to 220 parts of palladium, from 100 to 265 parts of silver, more than 150 and up to 160 parts of copper, from 0.0 to 0.2 parts of iridium, from 0.0 to 4.0 parts of zinc, and the remainder to 1,000 parts containing iron and/or nickel and/or cobalt, **characterized in that** the proportion by mass of the total content of gold, palladium, silver, copper, iridium and zinc is greater than 999.900 parts per thousand of the total, **in that** the proportion by mass of said remainder is less than 0.100 parts per thousand of the total, **in that** the density of the alloy is comprised between 13.5 and 14.5 g/cm³, and **in that** the proportion by mass of cobalt is less than 0.005 parts per thousand of the total, and **in that** the proportion by mass of iron is less than 0.005 parts per thousand of the total, and **in that** the proportion by mass of nickel is less than 0.005 parts per thousand of the total, **characterized in that** said alloy contains, by mass, a total copper and zinc content comprised between 150 and 160 parts per thousand of the total.

2. Precious alloy according to claim 1, **characterized in that** said alloy contains, by mass, from 100 to 210 parts per thousand of silver.

3. Precious alloy according to claim 1 or 2, **characterized in that** said alloy contains, by mass, more than 180 and up to 220 parts per thousand of palladium.

4. Precious alloy according to claim 1 or 2, **characterized in that** said alloy contains, by mass, from 150 to 160 parts per thousand of palladium.

5. Precious alloy according to one of claims 1 to 4, **characterized in that** said alloy contains, by mass, a total silver and copper content comprised between 250 and 270 parts per thousand of the total.

6. Precious alloy according to one of claims 1, 2, 4 or 5, **characterized in that** said alloy contains, by mass, a total palladium and copper content comprised between 300 and 320 parts per thousand of the total.

7. Precious alloy according to one of claims 1 to 6, **characterized in that** said alloy contains, by mass, more than 1.0 and up to 4.0 parts per thousand of zinc.

8. Precious alloy according to one of claims 1 to 6, **characterized in that** said alloy contains, by mass, from 0.0 to 0.1 parts per thousand of zinc.

9. Precious alloy according to claim 2, **characterized in that** said alloy contains, by mass, from 100 to 110 parts per thousand of silver.

10. Precious alloy according to claim 1, **characterized in that** said alloy contains, by mass, more than 200 and up to 265 parts per thousand of silver.

11. Precious alloy according to claim 10, **characterized in that** said alloy contains, by mass, more than 200 and up to 210 parts per thousand of silver.

12. Precious alloy according to one of claims 1 to 11, **characterized in that** said alloy contains, by mass, more than 600 and up to 630 parts per thousand of gold.

13. Precious alloy according to claim 1, **characterized in that** said alloy contains, by mass, in parts per thousand of the total, from 540 to 630 parts of gold, from 150 to 160 parts of palladium, from 100 to 110 parts of silver, more than 150 and up to 160 parts of copper, from 0.0 to 0.2 parts of iridium, from 0.0 to 0.1 parts of zinc, and the remainder containing iron and/or nickel and/or cobalt, **characterized in that** the proportion by mass of the total content of gold, palladium, silver, copper, iridium and zinc is greater than 999.900 parts per thousand of the total, **in that** the proportion by mass of said remainder is less than 0.100 parts per thousand of the total, **in that** the density of the alloy is comprised between 14.0 and 14.5 g/cm³, and **in that** the proportion by mass of cobalt is less than 0.005 parts per thousand of the total, and **in that** the proportion by mass of iron is less than 0.005 parts per thousand of the total, and **in that** the proportion by mass of nickel is less than 0.005 parts per thousand of the total.

14. Precious alloy according to claim 13, **characterized in that** the proportion by mass of said remainder is less than 0.010 parts per thousand of the total, and **in that** the proportion by mass of cobalt is less than 0.001 parts per thousand of the total.

15. Precious alloy according to claim 13 or 14, **characterized in that** the proportion by mass of said remainder is less than 0.010 parts per thousand of the total, and **in that** the proportion by mass of iron is less than 0.001 parts per thousand of the total.

16. Precious alloy according to one of claims 13 to 15, **characterized in that** the proportion by mass of said remainder is less than 0.010 parts per thousand of the total, and **in that** the proportion by mass of nickel is less than 0.001 parts per thousand of the total.

17. Precious alloy according to one of claims 13 to 16, **characterized in that** the proportion by mass of gold is comprised between 585 and 587 parts per thousand of the total, the proportion by mass of palladium is comprised between 155 and 156 parts per thousand of the total, the proportion by mass of silver is comprised between 103 and 104 parts per thousand of the total, and the proportion by mass of copper is comprised between 155 and 156 parts per thousand of the total.

18. Precious alloy according to claim 17, **characterized in that** the proportion by mass of gold is comprised between 585.8 and 586.2 parts per thousand of the total, the proportion by mass of palladium is comprised between 155.1 and 155.5 parts per thousand of the total, the proportion by mass of silver is comprised between 103.4 and 103.6 parts per thousand of the total, and the proportion by mass of copper is comprised between 155.1 and 155.3 parts per thousand of the total.

19. Precious alloy according to claim 1 or 13, **characterized in that** said remainder to 1000 contains only iron and/or nickel and/or cobalt.

20. Non-magnetic timepiece component, **characterized in that** the material that forms said component is an alloy according to one of claims 1 to 19.

21. Non-magnetic timepiece component according to claim 20, **characterized in that** said component is an inertial oscillator element.

22. Non-magnetic timepiece component according to claim 20, **characterized in that** said component is a balance.

23. Non-magnetic timepiece component according to claim 20, **characterized in that** said component is a carriage for a karrusel or for a tourbillon.

24. Non-magnetic timepiece component according to claim 20, **characterized in that** said component is a regulating screw.

25. Non-magnetic timepiece component according to claim 20, **characterized in that** said component is an inertia-block or an inertia regulating screw for a balance.
